# FASCICULE DE BREVET EUROPEEN

(11) **EP 0 753 083 B1**
(45) Date de publication et mention de la délivrance du brevet: **21.11.2001**
(21) Numéro de dépôt: 95913105.3
(22) Date de dépôt: 13.03.1995
(51) Int. Cl.: C23F 3/06

(54) **BAINS ET PROCEDE POUR LE POLISSAGE CHIMIQUE DE SURFACES EN ACIER INOXYDABLE**
BÄDER UND VERFAHREN ZUM CHEMISCHEN POLIEREN VON ROSTFREIEN STAHLOBERFLÄCHEN
BATHS AND METHOD FOR CHEMICALLY POLISHING STAINLESS STEEL SURFACES

(30) Priorité: 28.03.1994 FR 9403732
(43) Date de publication de la demande: 15.01.1997
(73) Titulaire: SOLVAY (Société Anonyme), 1050 Bruxelles (BE)
(72) Inventeur: FRANCK, Christian, B-1933 Sterrebeek (BE); OREINS, Jean-Marie, B-3150 Haacht (BE)
(74) Mandataire: Dufrasne, Eugène
(86) Numéro de dépôt international: EP9500942
(87) Numéro de publication internationale: WO9526428

(56) Documents cités:
- EP-A- 0 019 964
- EP-A- 0 193 239
- EP-A- 0 206 386
- FR-A- 2 476 146
- JP-A- 5 272 289
- US-A- 2 662 814
- US-A- 3 709 824
- CHEMICAL ABSTRACTS, vol. 98, no. 12, 21 Mars 1983, Columbus, Ohio, US; abstract no. 93812c, NIPPON SODA 'Chemical polishing solution for stainless steels' cité dans la demande & JP,A,52 072 989 (NIPPON SODA)
- CHEMICAL ABSTRACTS, vol. 84, no. 10, 8 Mars 1976, Columbus, Ohio, US; abstract no. 63690e, NIPPON SODA 'Chemical polishing solution for stainless steel' & JP,A,50 133 124 (NIPPON SODA)

## Description

La présente invention a pour objet la composition de bains pour le polissage chimique de surfaces en acier inoxydable.

Le polissage chimique des surfaces métalliques constitue une technique bien connue (Polissage électrolytique et chimique des métaux - W.J. Mc G. TEGART - Dunod - 1960 - p. 122 et suivantes); elle consiste à traiter les surfaces métalliques à polir avec des bains oxydants. Pour le polissage chimique des aciers inoxydables, on utilise généralement des bains comprenant un mélange, en solution aqueuse, d'acides chlorhydrique, phosphorique et nitrique. Pour améliorer la qualité du polissage, il est habituel d'incorporer à ces bains des additifs adéquats tels que des agents tensioactifs, des régulateurs de viscosité et des agents de brillantage. Ainsi, dans le brevet US-A-3709824, on décrit une composition d'un bain pour le polissage chimique de surfaces en acier inoxydable, comprenant, en solution aqueuse, un mélange d'acide chlorhydrique, d'acide nitrique et d'acide phosphorique, un surfactant et de l'acide sulfosalicylique à titre d'agent de brillantage. Ce bain présente toutefois l'inconvénient de contenir plusieurs additifs organiques, qui en grèvent le coût, compliquent sa mise en oeuvre et constituent une source de pollution lors du rejet du bain usé.

La demande de brevet EP-A-0 206 386 propose de résoudre ce problème en utilisant des bains de polissage constitués d'acide chlorhydrique, d'acide nitrique, d'acide phosphorique, d'ions complexes ferricyanure et d'un additif capable de décomposer l'acide nitreux.

Outre les problèmes bien connus concernant la pollution due aux phosphates, lors de la destruction des bains usés par un traitement physicochimique classique, la précipitation de l'acide phosphorique (sous la forme de phosphates de calcium) génère un volume important de boues. Ces boues sont toxiques et leur élimination est coûteuse. La demande de brevet japonais JP-A-52/72989 propose de résoudre le problème de la pollution en utilisant des bains de polissage exempts d'acide phosphorique et comprenant, en solution aqueuse, l'acide chlorhydrique, l'acide nitrique, au moins un dérivé choisi parmi l'acide sulfosalicylique, l'acide salicylique et la thiourée, et un surfactant cationique. Ces bains exempts d'acide phosphorique présentent toutefois l'inconvénient de n'être efficace qu'à une température supérieure à 80° C de sorte que leur vitesse de polissage est très grande; ils ne permettent pas un polissage lent et efficace des surfaces en acier inoxydable.

L'invention vise à fournir des bains de polissage sans acide phosphorique conçus pour réaliser un polissage chimique lent et efficace de surfaces en acier inoxydable.

En conséquence, l'invention concerne des bains pour le polissage chimique de surfaces en acier inoxydable, exempts d'acide phosphorique et comprenant, en solution aqueuse, un mélange d'acide chlorhydrique et d'acide nitrique, un acide hydroxybenzoïque éventuellement substitué et un surfactant cationique, ces bains étant caractérisés en ce qu'ils comprennent, par litre de solution aqueuse
- de 1 à 6 moles d'acide chlorhydrique,
- de 0,001 à 0,3 mole d'acide nitrique,
- de 0,1 à 15000 mg d'acide hydroxybenzoïque,
- de 0,1 à 1000 mg de surfactant cationique,
- et, en outre, de 1 x 10⁻⁵ à 1 mole d'ions complexes ferricyanure.

Dans les bains selon l'invention, l'acide hydroxybenzoïque joue le rôle d'agent de brillantage. L'acide hydroxybenzoïque peut être non substitué tel que l'acide salicylique ou substitué tel que l'acide 5-sulfosalicylique ou l'acide aminosalicylique. L'acide salicylique et l'acide 5-sulfosalicylique sont préférés.

Dans les bains selon l'invention, le surfactant cationique comprend avantageusement un sel d'ammonium quaternaire. Le sel d'ammonium quaternaire est de préférence sélectionné parmi ceux qui comprennent au moins un radical alkyle à longue chaîne, linéaire ou ramifiée. Le cas échéant, on préfère sélectionner le sel d'ammonium quaternaire parmi ceux dans lesquels le groupement alkyle à longue chaîne contient au moins 8 atomes de carbone, de préférence au moins 10 atomes de carbone, tels que les groupements lauryle, cétyle et stéaryle, par exemple. En plus du radical alkyle à longue chaîne défini plus haut, au moins un autre radical alkyle, linéaire ou ramifié, ou un radical benzyle, substitué ou non substitué peut être présent. Des exemples sont les sels de cétyldiméthylbenzylammonium, de distéaryldiméthylammonium, de lauryldiméthylbenzylammonium et de lauryltriméthylammonium. Des sels d'ammonium quaternaire spécialement recommandés appartiennent à la classe formée des sels hydrosolubles d'alkylpyridinium, notamment du cétylpyridinium et du laurylpyridinium. Les sels d'ammonium quaternaire comprenant un radical alkyle à longue chaîne tel que défini ci-dessus, sont de préférence sélectionnés parmi les halogénures, en particulier parmi les chlorures. Les chlorures d'alkylpyridinium sont particulièrement préférés, notamment le chlorure de laurylpyridinium. Des sels d'ammonium quaternaire utilisables dans les bains selon l'invention sont accessibles parmi les produits de la marque DEHYQUART® (HENKEL).

Dans les bains selon l'invention, les ions complexes ferricyanure sont des cyanures complexes de formule générale [Fe^{III}(CN)₆]³⁻, appelés également hexacyanoferrates (III). Ils peuvent être présents dans la solution aqueuse à l'état de tous composés dissous tels que, par exemple, l'acide hexacyanoferrique (III), le ferricyanure d'ammonium et les ferricyanures des métaux alcalins et alcalino-terreux. Des composés préférés sont les ferricyanures des métaux alcalins, le ferricyanure de potassium étant spécialement préféré.

Dans les bains de polissage chimique selon l'invention, les teneurs respectives en acides chlorhydrique, nitrique et hydroxybenzoïque, en surfactant cationique et en ions complexes ferricyanure sont choisies en fonction de la nuance de l'acier inoxydable soumis au polissage ainsi que des conditions du polissage, notamment du profil de l'objet en acier soumis au polissage, de son volume, du volume du bain, de sa température et de l'agitation à laquelle on le soumet éventuellement. Elles doivent dès lors être déterminées dans chaque cas particulier par des essais de routine au laboratoire.

Dans les bains conformes à l'invention, la teneur en acide chlorhydrique de la solution aqueuse est au moins égale à 1, de préférence 2, moles par litre et elle n'excède pas généralement 6, de préférence 5, moles par litre. La teneur en acide nitrique est au moins égale à 0,001, de préférence 0,005, mole par litre de la solution aqueuse et elle n'excède pas généralement 0,3, de préférence 0,03, moles par litre de la solution aqueuse. La teneur en acide hydroxybenzoïque est au moins égale à 0,1, de préférence 1, mg par litre de la solution aqueuse et elle n'excède pas généralement 15000, de préférence 7000, mg par litre de la solution aqueuse. La teneur en surfactant cationique est au moins égale à 0,1, de préférence 1, mg par litre de solution aqueuse et elle n'excède pas généralement 1000, de préférence 100, mg par litre de solution aqueuse.

Dans les bains de polissage chimique selon l'invention, la teneur en ions complexes ferricyanures est au moins égale à 1 x 10⁻⁵ mole par litre. Tout particulièrement préférée est une teneur au moins égale à 3 x 10⁻⁵ mole par litre. La teneur en ions complexes ferricyanures ne dépasse pas 1 mole par litre et d'une manière particulièrement préférée, la teneur en ions complexes ferricyanure ne dépasse pas 1 x 10⁻³ mole par litre. Tout particulièrement préférée est une teneur qui ne dépasse pas 3 x 10⁻⁴ mole par litre.

Des bains conformes à l'invention qui conviennent bien pour assurer le polissage chimique de surfaces en acier inoxydable austénitique, allié au chrome et au nickel, en un temps variant de 1 à 24 heures et à une température comprise entre 20 et 80° C sont ceux dans lesquels la solution aqueuse comprend, par litre,
. de 2 à 5 moles d'acide chlorhydrique,
. de 0,005 à 0,03 moles d'acide nitrique,
. de 1 à 7000 mg d'acide hydroxybenzoïque,
. de 1 à 100 mg du surfactant cationique, et
. de 1 x 10⁻⁵ à 1 x 10⁻³ mole d'ions complexes ferricyanure.

Dans une forme de réalisation particulière des bains de polissage selon l'invention, ceux-ci contiennent, dans la solution aqueuse, un additif capable de décomposer l'acide nitreux. Cet additif a pour fonction de décomposer une partie au moins de l'acide nitreux qui se forme pendant le polissage d'une surface en acier, comme conséquence d'une oxydation d'ions ferreux libérés dans le bain au cours du polissage. L'additif capable de décomposer l'acide nitreux est de préférence sélectionné parmi l'urée et ses dérivés, tels que la thiourée et les uréines. La teneur optimum en additif capable de décomposer l'acide nitreux se situe de 0,01 à 5 g par litre de la solution aqueuse. Les bains conformes à cette forme de réalisation de l'invention sont spécialement adaptés aux traitements de polissage dans lesquels le rapport entre la surface en contact avec le bain et le volume de celui-ci est supérieur à 10 m⁻¹.

Les bains selon l'invention peuvent éventuellement contenir des additifs habituellement présents dans les bains de polissage chimique des métaux, par exemple des agents tensioactifs autres que le surfactant cationique défini ci-dessus, des alcools et des régulateurs de viscosité.

Les bains selon l'invention peuvent en outre contenir d'autres acides minéraux communément présents dans les bains de polissage chimique, par exemple de l'acide sulfurique. Ils sont toutefois essentiellement exempts d'acide phosphorique et d'ions phosphate.

Les bains selon l'invention conviennent pour le polissage chimique de surfaces en acier inoxydable. Ils sont bien adaptés au polissage des aciers austénitiques contenant entre 16 et 26 % en poids de chrome et entre 6 et 22 % en poids de nickel, tels que les aciers de nuances 18/8 et 18/10. Les bains selon l'invention sont spécialement bien adaptés au polissage des aciers austénitiques contenant du molybdène. Les aciers austénitiques, avec ou sans molybdène, sont typiquement les aciers AISI-304, 304L, 316, 316L, 904 et 904L. Les bains selon l'invention présente la particularité de réaliser le polissage de tels aciers à vitesse lente. Ils peuvent être utilisés à toutes températures inférieures à la température d'ébullition du bain. Ils présentent toutefois la particularité remarquable de présenter une excellente efficacité à des températures inférieures à 80 °C, plus particulièrement inférieure ou égale à 70 °C, à la pression atmosphérique normale, ce qui facilite leur mise en oeuvre et simplifie les mesures à prendre pour assurer la salubrité des ateliers de polissage. Les bains selon l'invention présentent la particularité de permettre un polissage lent, ce qui les rend aptes pour le polissage de gros appareils industriels. Les bains selon l'invention présentent l'avantage supplémentaire de réaliser des polissages de bonne qualité d'assemblages soudés selon les règles de l'art.

L'invention concerne dès lors aussi un procédé pour le polissage d'une surface en acier inoxydable, selon lequel on met la surface en contact avec un bain de polissage chimique conforme à l'invention.

Dans l'exécution du procédé selon l'invention, la mise en contact de la surface métallique avec le bain peut être réalisée de toute manière adéquate, par exemple par immersion. Le temps de contact de la surface à polir avec le bain doit être suffisant pour réaliser un polissage efficace de la surface. Il ne peut toutefois pas excéder une valeur critique au-delà de laquelle le bain perd ses propriétés polissantes. Le temps de contact optimum dépend de nombreux paramètres tels que la nuance de l'acier, la configuration et la rugosité initiale de la surface à polir, la composition du bain, la température de travail, l'agitation du bain au contact de la surface, le rapport entre l'aire de la surface à polir et le volume du bain; il doit être déterminé dans chaque cas particulier par un travail de routine au laboratoire. Le temps de contact de la surface à polir avec le bain est, en général, d'au moins 1 heure, de préférence d'au moins 2 heures. En général, le temps de contact ne dépasse pas 24 heures, de préférence pas 12 heures.

Dans l'exécution du procédé selon l'invention, la température de mise en oeuvre du bain est, en général, inférieure à sa température d'ébullition. De préférence la température de mise en oeuvre est inférieure à 80 °C. De bons résultats sont obtenus à une température inférieure ou égale à 70 °C. La température de mise en oeuvre du bain est, en général, au moins égale à la température ambiante. De préférence, la température est d'au moins 35 °C.

Dans une forme d'exécution préférée du procédé selon l'invention, le bain est mis en oeuvre, à la pression atmosphérique normale, à une température de 35 à 70 °C, et on maintient la surface à polir au contact du bain pendant un temps compris entre 2 et 12 heures.

L'intérêt de l'invention va être mis en évidence à la lecture des exemples exposés ci-après.

Dans chacun des exemples dont la description suit, une plaque en acier inoxydable a été immergée dans un bain de polissage, maintenu à une température sensiblement constante et soumis à une agitation modérée. A l'issue de la période d'immersion, la plaque a été retirée du bain, rincée à l'eau déminéralisée et séchée. On a mesuré les paramètres suivants :
. la rugosité moyenne arithmétique Rₐ, qui est la déviation moyenne par rapport à la surface moyenne de la plaque [Encyclopedia of Materials Science and Engineering, Michael B. BEVER, Vol. 6, 1986, Pergamon Press, pages 4806 à 4808]: les mesures étant effectuées avec un palpeur muni d'une pointe de 10 *µ*m de diamètre et correspondant à une valeur de cut-off égale à 0,25 mm;
. la brillance de la surface sous un angle d'incidence de 20 degrés (selon la norme ASTM D523).

### Exemple 1 (conforme à l'invention)

Une plaque en acier inoxydable austénitique du type AISI 316 a été immergée dans un bain de polissage conforme à l'invention, comprenant, par litre :
. 2,7 moles d'acide chlorhydrique,
. 0,01 mole d'acide nitrique,
. 10 mg d'acide salicylique,
. 2 mg du produit DEHYQUART®C qui contient comme constituant principal du chlorure de laurylpyridinium,
. 40 mg de K₃Fe(CN)₆.

Les conditions opératoires furent les suivantes :
. volume du bain : 725 cm³,
. aire de la plaque soumise au polissage : 43 cm2,
. température du bain : 50 °C,
. durée de l'immersion : 5 h 30 min.

On a relevé les résultats suivants :
. rugosité moyenne arithmétique (Rₐ)
. avant le polissage : 0,28 µm,
. après le polissage : 0,13 µm,
. brillance : 25 %.

### Exemple 2 (conforme à l'invention)

Une plaque en acier inoxydable austénitique du type AISI 904L a été immergée dans un bain de polissage conforme à l'invention, comprenant, par litre :
. 4 moles d'acide chlorhydrique,
. 0,01 mole d'acide nitrique,
. 5 g d'acide 5-sulfosalicylique,
. 10 mg du produit DEHYQUART®C qui contient comme constituant principal du chlorure de laurylpyridinium,
. 20 mg de K₃Fe(CN)₆.

Les conditions opératoires furent les suivantes :
. volume du bain : 1000 cm³,
. aire de la plaque soumise au polissage : 65 cm²,
. température du bain : 65 °C,
. durée de l'immersion : 5 h.

On a relevé les résultats suivants :
. rugosité moyenne arithmétique (Rₐ)
. avant le polissage : 0,17 *µ*m,
. après le polissage : 0,11 *µ*m,
. brillance : 15 %.

### Exemple 3 (non conforme à l'invention)

Une plaque en acier inoxydable austénitique du type AISI 316 a été immergée dans un bain de polissage, comprenant, par litre :
. 2,7 moles d'acide chlorhydrique,
. 0,01 mole d'acide nitrique,
. 10 mg d'acide salicylique,
. 2 mg du produit DEHYQUART®C qui contient comme constituant principal du chlorure de laurylpyridinium.

Le bain mis en oeuvre est dès lors différent du bain de l'exemple 1 par l'absence de ferricyanure de potassium.

Les conditions opératoires furent les suivantes :
. volume du bain : 725 cm³,
. aire de la plaque soumise au polissage : 43 cm²,
. température du bain : 50 °C,
. durée de l'immersion : 6 h.

On a relevé les résultats suivants :
. rugosité moyenne arithmétique (Rₐ)
. avant le polissage : 0,27 µm,
. après le polissage : 0,31 µm,
. brillance : 2 %.

Une comparaison des résultats obtenus à l'exemple 1 (conforme à l'invention) avec ceux obtenus à l'exemple 3 (non conforme à l'invention) fait apparaître le progrès apporté par l'invention, pour ce qui concerne la rugosité et la brillance obtenues à l'issue du polissage.

### Exemple 4 (conforme à l'invention)

Trois plaques en acier inoxydable austénitique de nuances différentes, respectivement AISI 304L, AISI 316L et AISI 316Ti ont été immergées ensemble dans un bain de polissage conforme à l'invention, comprenant, par litre :
. 2,3 moles d'acide chlorhydrique,
. 0,01 mole d'acide nitrique,
. 3 g d'acide 5-sulfosalicylique,
. 0,1 g du produit DEHYQUART®LDB qui contient comme constituant principal du chlorure de lauryldiméthylbenzylammonium,
. 100 mg de K₃Fe(CN)₆.

Les conditions opératoires furent les suivantes :
. volume du bain : 1050 cm³,
. aire de chaque plaque soumise au polissage : 63 cm²,
. température du bain : 50 °C,
. durée de l'immersion : 4 h 30 min.

On a relevé les résultats suivants :

| Acier | Rugosité moyenne arithmétique (Rₐ) | | Brillance |
|---|---|---|---|
| | avant le polissage | après le polissage | |
| AISI 304L | 0,31 µm | 0,17 µm | 9 % |
| AISI 316L | 0,35 µm | 0,15 µm | 15 % |
| AISI 316Ti | 0,27 µm | 0,17 µm | 22 % |

## Revendications

1. Bains pour le polissage chimique de surfaces en acier inoxydable, exempts d'acide phosphorique et comprenant, en solution aqueuse, un mélange d'acide chlorhydrique et d'acide nitrique, un acide hydroxybenzoïque éventuellement substitué et un surfactant cationique, **caractérisés en ce qu'**ils comprennent, par litre de solution aqueuse,
- de 1 à 6 moles d'acide chlorhydrique,
- de 0,001 à 0,3 mole d'acide nitrique,
- de 0,1 à 15000 mg d'acide hydroxybenzoïque,
- de 0,1 à 1000 mg de surfactant cationique
- et, en outre, de 1 x 10⁻⁵ à 1 mole d'ions complexes ferricyanure.

2. Bains selon la revendication 1, **caractérisés en ce que** les ions complexes ferricyanure sont présents dans la solution à l'état de ferricyanure de potassium.

3. Bains selon l'une quelconque des revendications 1 ou 2, **caractérisés en ce que** l'acide hydroxybenzoïque est sélectionné parmi l'acide salicylique et l'acide 5-sulfosalicylique.

4. Bains selon l'une quelconque des revendications 1 à 3, **caractérisés en ce que** le surfactant cationique comprend un sel d'ammonium quaternaire comprenant au moins un radical alkyle comprenant au moins 8 atomes de carbone.

5. Bains selon la revendication 4, **caractérisés en ce que** le sel d'ammonium quaternaire est sélectionné parmi les halogénures.

6. Bains selon la revendication 5, **caractérisés en ce que** le sel d'ammonium quaternaire est du chlorure d'alkylpyridinium.

7. Bains selon l'une quelconque des revendications 1 à 6, **caractérisés en ce que** la concentration en ions complexes ferricyanure est de 1 x 10⁻⁵ à 1 x 10⁻³ mole par litre de solution.

8. Bains selon l'une quelconque des revendications 1 à 7, **caractérisés en ce que** la solution aqueuse comprend, par litre,
. de 2 à 5 moles d'acide chlorhydrique,
. de 0,005 à 0,03 mole d'acide nitrique,
. de 1 à 7000 mg d'acide hydroxybenzoïque substitué ou non,
. de 1 à 100 mg du surfactant cationique,
. de 1 x 10⁻⁵ à 1 x 10⁻³ mole d'ions complexes ferricyanure.

9. Bains selon l'une quelconque des revendications 1 à 8, **caractérisés en ce qu'**ils comprennent, dans la solution aqueuse, un additif capable de décomposer l'acide nitreux.

10. Procédé pour le polissage d'une surface en acier inoxydable, selon lequel on met la surface en contact avec un bain de polissage chimique, **caractérisé en ce qu'**on met en oeuvre un bain conforme à l'une quelconque des revendications 1 à 9, à une température de 35 à 70° C, pendant un temps compris entre 2 et 12 heures.

## Patentansprüche

1. Bäder zum chemischen Polieren von rostfreien Stahloberflächen, die frei von Phosphorsäure sind und in wäßriger Lösung eine Mischung aus Chlorwasserstoffsäure und Salpetersäure, eine Hydroxybenzoesäure, die gegebenenfalls substituiert ist, und ein kationisches Tensid umfassen, **dadurch gekennzeichnet, daß** sie pro Liter der wäßrigen Lösung umfassen,
- 1 bis 6 mol Chlorwasserstoffsäure,
- 0,001 bis 0,3 mol Salpetersäure,
- 0,1 bis 15000 mg Hydroxybenzoesäure,
- 0,1 bis 1000 mg kationisches Tensid
- und darüberhinaus 1 x 10⁻⁵ bis 1 mol komplexe Ferricyanid-lonen.

2. Bäder nach Anspruch 1, **dadurch gekennzeichnet, daß** die komplexen Ferricyanid-lonen in der Lösung in Form von Kaliumferricyanid vorliegen.

3. Bäder nach einem der Ansprüche 1 oder 2, **dadurch gekennzeichnet, daß** die Hydroxybenzoesäure ausgewählt ist aus Salicylsäure und 5-Sulfosalicylsäure.

4. Bäder nach einem der Ansprüche 1 bis 3, **dadurch gekennzeichnet, daß** das kationische Tensid ein quartäres Ammoniumsalz umfaßt, das zumindest einen Alkylrest umfaßt, der wenigstens 8 Kohlenstoffatome umfaßt.

5. Bäder nach Anspruch 4, **dadurch gekennzeichnet, daß** das quartäre Ammoniumsalz ausgewählt ist aus Halogeniden.

6. Bäder nach Anspruch 5, **dadurch gekennzeichnet, daß** das quartäre Ammoniumsalz Alkylpyridiniumchlorid ist.

7. Bäder nach einem der Ansprüche 1 bis 6, **dadurch gekennzeichnet, daß** die Konzentration der komplexen Ferricyanid-lonen 1 x 10⁻⁵ bis 1 x 10⁻³ mol/l der Lösung beträgt.

8. Bäder nach einem der Ansprüche 1 bis 7, **dadurch gekennzeichnet, daß** die wäßrige Lösung pro Liter umfaßt,
• 2 bis 5 mol Chlorwasserstoffsäure,
• 0,005 bis 0,03 mol Salpetersäure,
• 1 bis 7000 mg Hydroxybenzoesäure substituiert oder nicht,
• 1 bis 100 mg kationisches Tensid,
• 1 x 10⁻⁵ bis 1 x 10⁻³ mol komplexe Ferricyanid-lonen.

9. Bäder nach einem der Ansprüche 1 bis 8, **dadurch gekennzeichnet, daß** sie in der wäßrigen Lösung ein Additiv umfassen, welches geeignet ist, die alpetrige Säure zu zersetzen.

10. Verfahren zum Polieren von rostfreien Stahloberflächen wobei man die Oberflächen in Kontakt mit einem chemischen Polierbad bringt, **dadurch gekennzeichnet, daß** man ein Bad nach einem der Ansprüche 1 bis 9 bei einer Temperatur von 35-70°C und während einer Dauer umfassend zwischen 2 und 12 Stunden verwendet.

## Claims

1. Phosphoric acid-free baths for chemical polishing of stainless steel surfaces, including, in aqueous solution, a mixture of hydrochloric acid and of nitric acid, an optionally substituted hydroxybenzoic acid and a cationic surfactant, **characterized in that** they include, per litre of aqueous solution,
- from 1 to 6 moles of hydrochloric acid,
- from 0.001 to 0.3 moles of nitric acid,
- from 0.1 to 15,000 mg of hydroxybenzoic acid,
- from 0.1 to 1000 mg of the cationic surfactant
- and, additionally, from 1x10⁻⁵ to 1 mole of ferricyanide complex ions.

2. Baths according to Claim 1, **characterized in that** the ferricyanide complex ions are present in the solution in the form of potassium ferricyanide.

3. Baths according to any one of Claims 1 or 2, **characterized in that** the hydroxybenzoic acid is selected from salicylic acid and 5-sulphosalicylic acid.

4. Baths according to any one of Claims 1 to 3, **characterized in that** the cationic surfactant includes a quaternary ammonium salt containing at least one alkyl radical containing at least 8 carbon atoms.

5. Baths according to Claim 4, **characterized in that** the quaternary ammonium salt is selected from the halides.

6. Baths according to Claim 5, **characterized in that** the quaternary ammonium salt is alkylpyridinium chloride.

7. Baths according to any one of Claims 1 to 6, **characterized in that** the concentration of ferricyanide complex ions is from I x 10⁻⁵ to 1 x 10⁻³ mole per litre of solution.

8. Baths according to any one of Claims 1 to 7, **characterized in that** the aqueous solution includes, per litre,
- from 2 to 5 moles of hydrochloric acid,
- from 0.005 to 0.03 moles of nitric acid,
- from 1 to 7000 mg of hydroxybenzoic acid, substituted or otherwise,
- from 1 to 100 mg of the cationic surfactant,
- from 1 × 10⁻⁵ to 1 × 10⁻³ mole of ferricyanide complex ions.

9. Baths according to any one of Claims 1 to 8, **characterized in that** they include, in the aqueous solution, an additive capable of decomposing nitrous acid.

10. Process for polishing a stainless steel surface, according to which the surface is placed in contact with a chemical polishing bath, **characterized in that** a bath in accordance with any one of Claims 1 to 9 is used, at a temperature of 35 to 70 °C, for a period of between 2 and 12 hours.
